# EUROPÄISCHE PATENTSCHRIFT

(11) **EP 0 246 186 B1**
(45) Veröffentlichungstag und Bekanntmachung des Hinweises auf die Patenterteilung: **23.01.1991**
(21) Anmeldenummer: 87810276.3
(22) Anmeldetag: 30.04.1987
(51) Int. Cl.: C25D 11/14, C22C 1/10

(54) **Aluminiumlegierungs-Erzeugnisse mit gleichmässig grauer, lichtechter Oberfläche sowie Verfahren zu deren Herstellung**
Aluminium alloy products with uniform grey, light-fast surfaces, and process for their production
Produits en alliage d'aluminium présentant une surface uniformément grise et résistant à la décoloration par la lumière et son procédé de fabrication

(30) Priorität: 14.05.1986 CH 1956/86
(43) Veröffentlichungstag der Anmeldung: 19.11.1987
(73) Patentinhaber: ALUSUISSE-LONZA SERVICES AG, 8034 Zürich (CH)
(72) Erfinder: Timm, Jürgen, D-7705 Steisslingen (DE); Paulet, Jean-François, CH-8225 Siblingen (CH); Maier, Jörg, D-7707 Engen (DE)

(56) Entgegenhaltungen:
- FR-A- 2 091 651
- FR-A- 2 119 077

## Beschreibung

Die Erfindung betrifft Aluminiumlegierungs-Erzeugnisse in Form von Strangpressprofilen oder Kaltwalzblechen mit gleichmässig grauer, lichtechter Oberfläche und einer durch anodische Oxidation in einem Elektrolyt erhaltenen Lichtreflektivität von höchstens 50%. Zudem erfasst die Erfindung ein Verfahren zum Herstellen dieser Erzeugnisse.

Zur Erzielung dekorativer Graufärbung von Aluminiumlegierungs-Erzeugnissen sind diverse Verfahren bekannt, welche von der anodischen Oxidation ausgehen und keine zusätzliche adsorptive Färbung benötigen. Der resultierende Farbton wird durch mehrere Verfahrensparameter bestimmt, insbesondere durch die Elektrolytzusammensetzung, die angelegte Spannung, die Stromart, -dichte und -dauer sowie durch die Legierungszusammensetzung.

Eine vielfältige Gruppe stellen die zweistufigen elektrolytischen Färbeverfahren dar. Dabei wird in einer ersten Stufe in einem Schwefelsäure- oder Schwefelsäure-/Oxalsäurebad mittels Gleichstrom mit einer Dichte von 100 bis 200 Alm² eine Oxidschicht von etwa 20 11m Dicke erzeugt. Anschliessend wird in einer zweiten Stufe durch Wechselstrom mit einer Dichte von 10 bis 150 A/ m² aus Metallsalzlösungen geeigneter Zusammensetzung Metallverbindungen am Porengrund der Oxidschicht festhaftend abgeschieden und damit eine dauerhafte und lichtechte Färbung erzeugt.

Eine weitere Gruppe von Verfahren zur Erzeugung lichtechter Graufärbungen besteht in der einstufigen Farbanodisation, bei welcher mittels Gleichstrom von 70 bis 800 Alm² Dichte in einem Spezialelektrolyten Oxidschichten mit natürlicher Eigenfärbung erzeugt werden. Der nebst der Legierungszusammensetzung den Farbton bestimmende Elektrolyt besteht aus organischen Säuren, gegebenenfalls mit Zusätzen an Schwefelsäure. Als Werkstoffe werden zumeist Aluminiumlegierungen vom Typ AIMn, AIMg und AIMSi eingesetzt.

Bei ausgesuchten Legierungen und nach Einhaltung spezieller Halbzeugfertigungsvorschriften lassen sich auch mit Standard-Anodisierverfahren dekorative Grautöne erzeugen. Diese kostengünstigen und weitverbreiteten Anodisierverfahren arbeiten mit Gleichstrom von 80 bis 300 Alm² Dichte und benützen einen Schwefelsäureelektrolyten, oftmals mit geringen Zusätzen an Carbonsäuren. Eine hierzu bekannte Aluminiumlegierung enthält 4.5% Silizium und 0.5% Magnesium. Bei einer Stromdichte von 150 Alm² entsteht nach 40 Min. eine Oxidschicht mit etwa 18 pm Dicke, welche eine mittelgraue Eigenfarbe aufweist. Die Lichtreflektivität, als Mass für den Grauton, beträgt 20%. Nach einer Oxidationsdauer von 60 Min. misst die Oxidschicht 27 pm und weist eine dunkelgraue Eigenfarbe mit 13% Lichtreflektivität auf. Die Reflektivität wurde hierzu mit einem LANGE UME 1-LFE 1-1-Messgerät ermittelt.

Dieser Werkstoff neigt jedoch bei de Halbzeugfertigung - Walzen oder Strangpressen - zu übermässigem Werkzeugverschleiss. Zudem ist die Einhaltung enger Farbton- und Gleichmässigkeitstoleranzen recht schwierig.

Aus FR-A-2 091 651 ist eine Aluminiumlegierung mit 0,05 bis 0,15% Kupfer, 0,5 bis 0,7% Eisen, 0,15 bis 0,3% Silizium, 0,3 bis 0,6% Mangan bekannt, mit welcher sich durch anodische Oxidation ein beiger Farbton erzeugen lässt.

FR-A-2 119 077 offenbart ein Verfahren, bei welchem Gegenstände aus einer Aluminiumlegierung mit 1 bis 3% Eisen zur Erzeugung eines gräulich silbrigen Farbtones anodisch oxidiert werden.

Angesichts dieses Standes der Technik haben sich die Erfinder die Aufgabe gestellt, Aluminiumlegierungs-Erzeugnisse der eingangs genannten Art sowie ein Verfahren zu deren Herstellung zu schaffen, welches mit den üblichen Anodisierverfahren, ohne zusätzliche Färbestufe, eine gleichmässige, strukturfreie, lichtechte, graue Oberfläche von höchstens 50% Lichtreflektivität ermöglicht. Dabei soll mit einer konstanten Legierungszusammensetzung eine breite Palette von Grautönen herstellbar sein.

Die Aufgabe wird erfindungsgemäss dadurch gelöst, dass die Legierung aus 1,20 bis 1,60% Eisen und 0,25 bis 0,55% Mangan mit einem Gewichtsverhältnis von Eisen zu Mangan zwischen 2,8 und 5, bis 0,20% Silizium, bis 0,30% Kupfer, bis 5% Magnesium, bis 0.10% Chrom, bis 2% Zink, bis 0.25% Zirkonium, bis 0.10% Titan, Rest Aluminium und gesamthaft bis 0.50% anderen Elementen besteht, wobei die Lichtreflektivität bei konstanter Legierungszusammensetzung bei Oxidschichten von 5 bis 30 um zwischen 8 und 45% einstellbar ist sowie bei Oxidschichten von 10 pm unter 30% liegt.

Im Rahmen der Erfindung liegt auch ein Verfahren zum Herstellen dieser Aluminiumlegierungs-Erzeugnisse mit gleichmässig grauer, lichtechter Oberfläche und einer Lichtreflektivität von höchstens 50% durch anodische Oxidation in einem Elektrolyt ohne Zurätiliche Färbestuge, welcher sich dadurch auszeichnet, dass bei der Verarbeitung einer Legierung, bestehend aus 1.20 bis 1.60% Eisen und 0.25 bis 0.55% Mangan mit einem Gewichtsverhältnis von Eisen zu Mangan zwischen 2.8 und 5 sowie bis 0.20% Silizium, bis 0.30% Kupfer, bis 5% Magnesium, bis 0.10% Chrom, bis 2% Zink, bis 0.25% Zirkonium, bis 0.10% Titan, Rest Aluminium und gesamthaft bis 0.50% anderen Elementen vom Guss zum Erzeugnis alle Behandlungstemperaturen unter 560°C gehalten werden und die Verweildauer im Temperaturbereich zwischen 540 und 560°C höchstens 4 Stunden beträgt.

Bevorzugt werden alle Behandlungstemperaturen, sowohl die im Zusammenhang mit Warmumformprozessen auftretenden, als auch die der Warmumformung vorgeschalteten, im für die Verarbeitung tiefstmöglichen Bereich gewählt und die Verweildauer bei Temperaturen oberhalb 300°C möglichst kurz gehalten.

Als günstig hat es sich erwiesen, den Eisengehalt der eingesetzten Legierung zwischen 1.30 und 1.50%, das Gewichtsverhältnis von Eisen zu Mangan zwischen 3 und 4 und der Siliziumgehalt unter 0.08% zu halten; dies ermöglicht gleichmässig dunkle Grautöne auch bei verhältnismässig geringen Oxidschichten.

Eine vorteilhafte Ausführung besteht darin, die anodische Oxidation unter Verwendung von Gleichstrom in einem Schwefelsäureelektrolyt mit 10 bis 25 Gew.-% Schwefelsäure und bis 5% Carbonsäuren durchzuführen.

Vor der anodischen Oxidation kann die Oberfläche der Aluminium-Werkstücke noch durch Schleifen, Bürsten, Polieren, Aetzen, Glänzen und ähnlichem vorbehandelt werden.

Dank dieses erfindungsgemässen Verfahrens ist es nunmehr möglich, jene Kaltwalzbleche und Strangpressprofile herzustellen, welche - ohne die Legierung variieren zu müssen - bei Standard-Anodisierverfahren im Oxiddickenbereich von 5 bis 30 pm eine Grautonpalette von 8 bis 45% Lichtreflektivität abdecken und bei welchen bei einer Oxidschichtdicke von 10 µm die Lichtreflektivität unter 30% liegt.

Weitere Vorteile, Merkmale und Einzelheiten der Erfindung ergeben sichaus der nachfolgenden Beschreibung bevorzugter Ausführungsbeispiele.

### Beispiel 1

Aus einer Legierung mit 1.42% Eisen, 0.44% Mangan, 0.06% Silizium und Rest Aluminium mit 0.07% Verunreinigungen wurde ein rechteckiger Strang von 320 x 1080 mm² Querschnitt gegossen. Der konventionell gegossene Barren wurde beidseits 10 mm überfräst. Bei Verwendung von Hot Top- oder Magnetfeldkokillen könnte davon abgesehen werden. Der Barren wurde sodann auf 520°C angewärmt und ohne Haltezeit einem Warmwalzgerüst zugeführt und zu einer platte von 8 mm Dicke gewalzt. Die mit einer Temperatur von 450°C austretende Platte wurde durch einen Wasserkasten geführt und auf eine Dicke von 1.0 mm kaltgewalzt. Nach einer Endglühung von 3 Stunden bei 320°C wies das Blech eine Zugfestigkeit Rₘ von 142 MPa, eine Streckgrenze R_{p0.2} von 104 MPa und eine Dehnung A₅ von 40% auf.

Bleche von 980 x 980 mm² wurden in einem Elektrolyten anodisch oxidiert. Das Bad enthielt 180 g Schwefelsäure und 10 g Oxalsäure pro Liter. Die Dichte des Gleichstroms betrug 150 A/m². Die Oxidschicht eines während 20 Minuten anodisch oxidierten Bleches misst 10 pm. Das Blech zeigt über die gesamte Oberfläche eine gleichmässige, mittelgraue Farbe. Die mit dem LANGE UME 1-LFE 1-Messgerät ermittelte Lichtreflektivität beträgt 21%. Während 40 Minuten oxidierte Bleche weisen eine Oxidschicht von 20 µm Dicke auf. Die Lichtreflektivität der gleichmässig dunkelgrauen Oberfläche beträgt 12%.

### Beispiel 2

Aus einer Legierung mit 1.45% Eisen, 0.43% Mangan, 0.15% Zirkonium, 0.05% Silizium und Rest Aluminium mit 0.04% Verunreinigungen wurde ein Rundbolzen von 200 mm Durchmesser gegossen. Der Bolzen wurde 2 mm tief überdreht und zum Strangpressen auf 490°C rasch angewärmt und ohne Haltezeit zu 3 Profilen mit je 140 mm² Querschnittsfläche verpresst.

Die Pressschweissnähte aufweisenden Stränge traten mit einer Temperatur von 540°C aus der Matrize und wurden mit bewegter Luft abgekühlt. Zugversuche ergaben eine Zugfestigkeit Rₘ von 160 MPa und eine Streckgrenze R_{p0.2} von 85 MPa.

Strangabschnitte wurden in einem Bad mit 180 g Schwefelsäure und 10 g Oxalsäure pro Liter bei einem Gleichstrom mit einer Dichte von 200 A/ m² anodisch oxidiert. Nach 13-minütiger Behandlung mass die Oxidschicht 9 um. Die Reflektivität beträgt 20%. Alle 3 Profile weisen eine gleichmässige, strukturfreie, mittelgraue Färbung auf. Farbunterschiede sind nicht zu erkennen.

### Beispiel 3

Aus einer Legierung mit 1.48% Eisen, 0.40% Mangan, 1.2% Magnesium, 0.05% Silizium und Rest Aluminium mit 0.04% Verunreinigungen wurde ein Rundbolzen von 160 mm Durchmesser gegossen. Der Bolzen wurde 3 mm tief überdreht und zum Strangpressen auf 380°C rasch angewärmt und nach einer Haltezeit von einer Stunde zu einem Rechteck-Profil mit 4 x 30 mm² Querschnitt mit einer Geschwindigkeit von 16m/ Minute verpresst. Der Strang trat mit einer Temperatur von 460°C aus der Matrize und wurde an der Luft abgekühlt. Die Zugfestigkeit Rₘ betrug 215 MPa, die Streckgrenze R_{p0.2} 106 MPa und die Bruchdehnung A₅ 21%. Nach einem Recken von 3% wurde ein Rₘ von 220 MPa, ein R_{p0.2} von 173 MPa und ein A₅ von 19% gemessen.

Strangabschnitte wurden in einem Bad mit 180 g Schwefelsäure und 10 g Oxalsäure pro Liter bei einem Gleichstrom mit einer Dichte von 150 A/m² anodisch oxidiert. Nach 25-minütiger Behandlung mass die Oxidschicht 12 pm. Die Reflektivität beträgt 18%.

### Beispiel 4

Strangpressprofile aus dem Beispiel 2 wurden bei 25°C in einem wässrigen Bad mit 75 g Sulfosalicylsäure, 50 g Weinsäure und 5 g Schwefelsäure pro Liter bei einem Gleichstrom mit einer Dichte von 150 A/m² anodisch oxidiert. Die Oxidschichtdicke betrug nach 25-minütiger Behandlung 9 µm. Die Reflektivität der dunkelgrauen Oberfläche beträgt 12%.

### Beispiel 5

Strangpressprofile aus dem Beispiel 2 wurden bei 20°C in einem Bad mit 160 g Schwefelsäure und 20 g Glycerin pro Liter während 40 Minuten bei einer Gleichstromdichte von 150 A/m² anodisch oxidiert. Die Dicke der resultierenden Oxidschicht beträgt 22 pm, die Reflektivität 11 %.

### Beispiel 6

Strangpressprofile aus dem Beispiel 2 wurden bei 20°C in einem Bad mit 200 g Schwefelsäure pro Liter während 20 Minuten anodisch oxidiert. Die Stromdichte alternierte mit einer Frequenz von 25 Hz zwischen den beiden Niveaux 150 und 200 Alm² mit jeweils 20 ms Verweilzeit. Die resultierende Oxidschicht misst 12 pm und weist eine Reflektivität von 16% auf.

## Patentansprüche

1. Aluminiumlegierungs-Erzeugnisse in Form von Strangpressprofilen oder Kaltwalzblechen mit gleichmässig grauer, lichtechter Oberfläche und einer durch anodische Oxidation in einem Elektrolyt ohne Zusätzliche Färberlufe erhaltenen Lichtreflektivität von höchstens 50%, dadurch gekennzeichnet, dass die Legierung aus 1.20 bis 1.60% Eisen und 0.25 bis 0.55% Mangan mit einem Gewichtsverhältnis von Eisen zu Mangan zwischen 2.8 und 5, bis 0.20% Silizium, bis 0.30% Kupfer, bis 5% Magnesium, bis 0.10% Chrom, bis 2% Zink, bis 0.25% Zirkonium, bis 0.10% Titan, Rest Aluminium und gesamthaft bis 0.50% anderen Elementen besteht, wobei die Lichtreflektivität bei konstanter Legierungszusammensetzung bei Oxidschichten von 5 bis 30 11m zwischen 8 und 45% einstellbar ist sowie bei Oxidschichten von 10 11m unter 30% liegt.

2. Verfahren zum Herstellen der Aluminiumlegierungs-Erzeugnisse nach Anspruch 1 mit gleichmässig grauer, lichtechter Oberfläche und einer Lichtreflektivität von höch e 50% durch anodische Oxidation in einem Elektrolyt ohne Zusätzliche Färberlufe dadurch gekennzeichnet, dass bei der Verarbeitung einer Legierung, bestehend aus 1.20 bis 1.60% Eisen und 0.25 bis 0.55% Mangan mit einem Gewichtsverhältnis von Eisen zu Mangan zwischen 2.8 und 5 sowie bis 0.20% Silizium, bis O-30% Kupfer, bis 5% Magnesium, bis 0.10% Chrom, bis 2% Zink, bis 0.25% Zirkonium, bis 0.10% Titan, Rest Aluminium und gesamthaft bis 0.50% anderen Elementen vom Guss zum Erzeugnis alle Behandlungstemperaturen unter 560°C gehalten werden, wobei die Verweildauer im Temperaturbereich zwischen 540 und 560°C höchstens 4 Stunden beträgt.

3. Verfahren nach Anspruch 2, dadurch gekennzeichnet, dass der Eisengehalt der eingesetzten Legierung zwischen 1.30 und 1.50%, das Gewichtsverhältnis von Eisen zu Mangan zwischen 3 und 4 und der Siliziumgehalt unter 0.08% liegen.

4. Verfahren nach Anspruch 2 oder 3, dadurch gekennzeichnet, dass die anodische Oxidation unter Verwendung von Gleichstrom in einem Schwefelsäureelektrolyt mit 10 bis 25 Gew.-% Schwefelsäure und bis 5% Carbonsäure durchgeführt wird.

## Revendications

1. Produits à base d'alliage d'aluminium sous forme de profilés extrudés ou de tôles laminées à froid avec une surface uniformément grise stable à la lumière et une réflectivité de la lumière obtenue par oxydation anodique dans un électrolyte sans étape de coloration supplémentaire d'au plus 50%, caractérisés en ce que l'alliage consiste en 1,20 à 1,60% de fer et 0,25 à 0,55% de manganèse, avec un rapport pondéral du fer au manganèse compris entre 2,8 et 5, en jusqu'à 0,20% de silicium, jusqu'à 0,30% de cuivre, jusqu'à 5% de magnésium, jusqu'à 0,10% de chrome, jusqu'à 2% de zinc, jusqu'à 0,25% de zirconium, jusqu'à 0,10% de titane, le reste étant constitué par de l'aluminium et en jusqu'à 0,5% au total d'autres éléments, la réflectivité de la lumière pour une composition d'alliage constante étant réglable entre 8 et 45% pour des couches d'oxyde de 5 à 30 pm et étant inférieure à 30% pour des couches d'oxyde de 10 pm.

2. Procédé de fabrication des produits à base d'alliage d'aluminium selon la revendication 1, avec une surface uniformément grise stable à la lumière et une réflectivité de la lumière d'au plus 50% par oxydation anodique dans un électrolyte sans étape de coloration supplémentaire, caractérisé en ce que, dans le cas du traitement d'un alliage qui consiste en 1,20 à 1,60% de fer et en 0,25 à 0,55% de manganèse, avec un rapport pondéral du fer au manganèse compris entre 2,8 et 5, de même qu'en jusqu'à 0,20% de silicium, jusqu'à 0,30% de cuivre, jusqu'à 5% de magnésium, jusqu'à 0,10% de chrome, jusqu'à 2% de zinc, jusqu'à 0,25% de zirconium, jusqu'à 0,10% de titane, le reste étant constitué par de l'aluminium et jusqu'à 0,5% au total d'autres éléments, toutes les températures de traitement depuis la coulée jusqu'au produit sont maintenues au-dessous de 560°C, le temps de séjour dans la gamme de température comprise entre 540 et 560°C étant au plus égal à 4 h.

3. Procédé selon la revendication 2, caractérisé en ce que la teneur en fer de l'alliage utilisé est comprise entre 1,30 et 1,50%, le rapport pondéral du fer au manganèse est compris entre 3 et 4 et la teneur en silicium est inférieure à 0,08%.

4. Procédé selon la revendication 2 ou 3, carac- téris en ce que l'oxydation anodique est réalisée en utilisant un courant continu dans un électrolyte d'acide sulfurique contenant 10 à 25% en poids d'acide sulfurique et jusqu'à 5% en poids d'acide carbonique.

## Claims

1. Aluminium alloy products in the form of extruded sections or cold-rolled sheet with a uniformly grey, light-fast surface and a light reflectivity of at most 50% obtained by anodic oxidation in an electrolyte without an additional colouring stage, characterized in that the alloy consists of 1.20 to 1.60% of ircn and 0.25 to 0.55% of manganese at an iron/manganese weight ratio of between 2.8 and 5, up to 0.20% of silicon, up to 0.30% of copper, up to 5% of magnesium, up to 0.10% of chromium, up to 2% of zinc, up to 0.25% of zirconium and up to 0.10% of titanium, the remainder being aluminium with up to a total of 0.50% of other elements, the light reflectivity at constant alloy composition being adjustable between 8 and 45% in the case of oxide layers from 5 to 30 pm, and being below 30% in the case of oxide layers of 10 pm.

2. Process for the manufacture of the aluminium alloy products according to Claim 1, with a uniformly grey, light-fast surface and a light reflectivity of at most 50% by anodic oxidation in an electrolyte without an additional colouring stage, characterized in that, when processing an alloy consisting of 1.20 to 1.60% of iron and 0.25 to 0.55-% of manganese at an iron/ manganese weight ratio of between 2.8 and 5, up to 0.20% of silicon, up to 0.30% of copper, up to 5% of magnesium, up to 0.10% of chromium, up to 2% of zinc, up to 0.25% of zirconium and up to 0.10% of titanium, the remainder being aluminiumwith up to a total of 0.50% of other elements, all the treatment temperatures from casting to the product are kept below 560°C, the residence time in the temperature range between 540 and 560°C being at most 4 hours.

3. Process according to Claim 2, characterized in that the iron content of the alloy employed is between 1.30 and 1.50%, the iron/manganese weight ratio is between 3 and 4 and the silicon content is below 0.08%.

4. Process according to Claim 2 or 3, characterized in that the anodic oxidation is carried out using direct current in a sulphuric acid electrolyte with 10 to 25% by weight of sulphuric acid and up to 5% of carboxylic acid.
